# EUROPÄISCHE PATENTSCHRIFT

(11) **EP 0 097 301 B1**
(45) Veröffentlichungstag und Bekanntmachung des Hinweises auf die Patenterteilung: **05.03.1986**
(21) Anmeldenummer: 83105774.0
(22) Anmeldetag: 13.06.1983
(51) Int. Cl.: C25F 3/04, C25F 5/00, B41N 3/02, B41N 1/08

(54) **Verfahren zur abtragenden Modifizierung von elektrochemisch aufgerauhten Trägermaterialien aus Aluminium und deren Verwendung bei der Herstellung von Offsetdruckplatten**
Process for the removing modification of electrochemical roughened aluminium carrier materials, and their use in the production of offset printing plates
Procédé pour la modification par l'enlèvement de supports en aluminium décapés par voie électrochimique et l'utilisation de ceux-ci pour la fabrication des plaques offset

(30) Priorität: 19.06.1982 DE 3222967
(43) Veröffentlichungstag der Anmeldung: 04.01.1984
(73) Patentinhaber: HOECHST AKTIENGESELLSCHAFT, 65926 Frankfurt am Main (DE)
(72) Erfinder: Frass, Werner, Dr. Dipl.-Chem, D-6200 Wiesbaden-Naurod (DE); Mohr, Dieter, Dr. Dipl.-Chem., D-6725 Römerberg 2 (DE)

## Beschreibung

Die Erfindung betrifft ein Verfahren zur elektrochemischen Modifizierung von bereits elektrochemisch aufgerauhten Druckplatten-Trägermaterialien auf der Basis von Aluminium oder seinen Legierungen und die Verwendung des so modifizierten Materials bei der Herstellung von Offsetdruckplatten.

Trägermaterialien für Offsetdruckplatten werden entweder vom Verbraucher direkt oder vom Hersteller vorbeschichteter Druckplatten ein- oder beidseitig mit einer strahlungs (licht) empfindlichen Schicht (Kopier- oder Reproduktionsschicht) versehen, mit deren Hilfe ein druckendes Bild (Druckform) auf photomechanischem Wege erzeugt wird. Nach Herstellung der Druckform trägt der Schichtträger die druckenden Bildstellen und bildet zugleich an den bildfreien Stellen (Nichtbildstellen) den hydrophilen Bilduntergrund für den lithographischen Druckvorgang.

An einen Schichtträger für solches strahlungsempfindliches Material zum Herstellen von lithographischen Platten sind u. a. folgende Anforderungen zu stellen :
Die nach der Bestrahlung relativ löslicheren Teile der strahlungsempfindlichen Schicht müssen durch eine Entwicklung leicht zur Erzeugung der hydrophilen Nichtbildstellen rückstandsfrei vom Träger zu entfernen sein.

Der in den Nichtbildstellen freigelegte Träger muß eine große Affinität zu Wasser besitzen, d. h. stark hydrophil sein, um beim lithographischen Druckvorgang schnell und dauerhaft Wasser aufzunehmen und gegenüber der fetten Druckfarbe ausreichend abstoßend zu wirken.

Die Haftung der lichtempfindlichen Schicht vor bzw. der druckenden Teile der Schicht nach der Belichtung muß in einem ausreichenden Maß gegeben sein.

Das Trägermaterial soll eine gute mechanische Beständigkeit z. B. gegen Abrieb und eine gute chemische Resistenz, insbesondere gegenüber alkalischen Medien, besitzen.

Der Wasserbedarf beim Drucken soll möglichst gering sein, um beispielsweise eine Überfeuchtung des Papiers zu verhindern, da es sonst zu « Passerschwierigkeiten beim Mehrfarbendrucken (d. h. der zweite oder dritte Farbton können nicht mehr deckungsgleich auf den ersten Farbton gedruckt werden) oder zu Papierbahnrissen beim Rollenoffset kommen kann.

Zur Erfüllung einiger dieser Anforderungen werden die in der Praxis üblicherweise eingesetzten Trägermaterialien aus Aluminium zunächst mechanisch, chemisch und/oder elektrochemisch aufgerauht, wonach sich auch noch eine anodische Oxidation der aufgerauhten Aluminiumoberfläche anschließen kann. Insbesondere elektrochemisch aufgerauhte Aluminiumoberflächen mit ihrer sehr feinkörnigen Struktur bewirken als Grenzschicht zwischen dem Trägermaterial und der strahlungsempfindlichen Schicht von Druckplatten bei den daraus herstellbaren Druckformen praxisgerechte Ergebnisse, die bereits die meisten der Anforderungen erfüllen. Der Wasserbedarf beim Drukken ist jedoch bei den nach bekannten Verfahren aufgerauhten und gegebenenfalls anodisch oxidierten Trägermaterialien oftmals noch zu hoch. Es sind deshalb auch bereits Modifizierungen dieser Verfahren beschrieben worden, die insbesondere nach der Aufrauhstufe zum Einsatz kommen können, dazu zählen beispielsweise die folgenden :
Aus der DE-OS 30 09103 (= ZA-PS 81/1545) ist eine abtragende Modifizierung von elektrochemisch aufgerauhten Druckplatten-Trägermaterialien aus Aluminium bekannt, bei der ein Flächenabtrag von 0,4 bis 3,0 g/m² unter der Einwirkung von wäßrig-alkalischer Lösung eines pH-Werts von - 11 stattfindet. Aus derartig modifizierten und gegebenenfalls anodisch oxidierten Trägermaterialien hergestellte Druckplatten sollen einen geringeren Feuchtwasserverbrauch und eine geringere Adsorptivität zeigen.

Ein ähnliches Verfahren speziell für die Herstellung von Trägermaterialien aus Aluminium für positiv-arbeitende Reproduktionsschichten auf dem Druckplattengebiet beschreibt die DE-OS-3036 174 (= GB-OS-2 060 923). In einer bevorzugten Verfahrensvariante wird das Trägermaterial vor der elektrochemischen Aufrauhung noch mechanisch aufgerauht und die so aufgerauhte Oberfläche ebenfalls abtragend mit einer wäßrigen Säure oder Base modifiziert. Eine aus diesem Trägermaterial hergestellte Druckplatte soll eine lange Drucklebensdauer, eine hohe Beständigkeit gegenüber Fleckenbildung in den Nichtbildstellen und eine einheitliche Aufrauhstruktur zeigen.

In dem Herstellungsverfahren für Druckplatten-Trägermaterialien aus Aluminium gemäß der DE-OS-2557222 (inhaltlich ähnlich US-PS-3 935 080) wird das Trägermaterial zwischen der Stufe einer elektrochemischen Aufrauhung in wäßriger Salzsäure und der Stufe einer anodischen Oxidation in wäßriger Schwefelsäure noch kathodisch in wäßriger Schwefelsäure modifiziert (gereinigt). Das Verfahren soll in erster Linie für die kontinuierliche Verfahrensführung geeignet sein und zu einer sehr sauberen Oberfläche führen.

Eine kathodische Behandlung ist auch für andere Verfahrensweisen aus dem Stand der Technik bekannt :
Eine kathodische Kontaktierung von Aluminiumträgern wird nach der DE-AS-24 20 704 (= US-PS-3 865 700) bei deren anodischer Oxidation in wäßriger Schwefelsäure eingesetzt, um die Verwendung von den üblicherweise vorhandenen Kontaktrollen zu vermeiden.

Aus der DE-PS-2537724 (= GB-PS-1 532303) ist ein einstufiges Aufrauhverfahren ohne nachfolgende abtragende Modifizierung der Oberfläche bekannt, bei dem Druckplatten-Trägermaterialien aus Aluminium in bewegten wäßrigen Salzlösungen einer Konzentration von mindestens 200 g/I an Salz, eines pH-Werts von 5 bis 8 und bei einer Temperatur von weniger als 60 °C elektrochemisch behandelt werden. Als Salze werden Alkali-, Erdalkali- oder Ammoniumsalze von Halogenwasserstoffsäuren oder Sauerstoffsäuren des Stickstoffs oder von Halogenen eingesetzt. In einer Verfahrensvariante (zu Oberflächen des Typs A) kann das Aluminium in kathodischer Schaltung mit Gleichstrom von 70 bis 150 A/dm² während 30 bis 60 sec aufgerauht werden, wobei eine silbrig mattglänzende Oberfläche entsteht ; in dieser Variante werden ausschließlich Alkalisalze eingesetzt. Auch in der DE-PS-25 37 725 (= GB-PS-1 532 304) wird eine kathodische Schaltungsmöglichkeit für das Aufrauhen von Aluminium beschrieben, wobei der wäßrige Elektrolyt bei einem pH-Wert von 1 bis 5 dann neben Aluminiumsalzen auch noch ein Alkalisalz enthalten muß.

Die chemische oder elektrochemische Modifizierung von elektrochemisch aufgerauhten Druckplatten-Trägermaterialien in wäßrigen Säuren zeigt zwar eine gute Reinigungswirkung auf damit behandelten Oberflächen, es ist jedoch keine deutliche Verringerung des Feuchtwasserbedarfs von damit hergestellten Druckformen festzustellen, außerdem kann durch diese Behandlungsart gelegentlich auch eine negative Beeinflussung der Druckauflage beobachtet werden. Die chemische Modifizierung von elektrochemisch aufgerauhten Druckplatten-Trägermaterialien in wäßrig-alkalischen Lösungen kann zwar die eingangs skizzierten Praxisanforderungen an eine Druckform oftmals erfüllen, sie ist jedoch mit einigen verfahrenstechnischen Nachteilen behaftet. Durch den Abtrag von Aluminium und die damit verbundene Entstehung von AI(OH)₄-- bzw. AIO(OH)₂--lonen werden fortwährend OH--Ionen aus der Lösung abgebaut, was zu einer Konzentrationsänderung an OH--lonen in der wäßrig-alkalischen Lösung und durch die bekannte Inhibitorwirkung des entstehenden Aluminats zu Wirkungsverlusten des Bades und somit zu kurzen Standzeiten der modifizierenden Lösung führt. Derartige Konzentrationsschwankungen und auch auftretende Temperaturschwankungen erschweren naturgemäß das produktgetreue Steuern des Verfahrens. Auch die Beseitigung der relativ aggressiven wäßrig-alkalischen Modifizierungslösungen nach ihrem Gebrauch ist aus der Sicht des Gewässerschutzes nicht unproblematisch.

Aufgabe der vorliegenden Erfindung ist es deshalb, ein Verfahren zur Herstellung von Druckplatten-Trägermaterialien vorzuschlagen, das zu modifizierten Oberflächen führt, die sich durch verbesserte « Wasserführung " und geringeren Abrieb beim Druck auszeichnen, ohne daß die Haftung der Kopierschicht negativ beeinflußt wird.

Die Erfindung geht aus von dem bekannten Verfahren zur elektrochemischen Modifizierung mindestens einer Oberfläche von elektrochemisch aufgerauhten Druckplatten-Trägermaterialien auf der Basis von Aluminium oder seinen Legierungen in einem wäßrigen Elektrolyten unter Schaltung des aufgerauhten Materials als Kathode. Das erfindungsgemäße Verfahren ist dann dadurch gekennzeichnet, daß als elektrochemische Modifizierung ein Flächenabtrag von 0,1 bis 10 g/m² in einem wäßrigen Elektrolyten eines pH-Werts von 3 bis 9 durchgeführt wird, der mindestens ein wasserlösliches Salz in einer Konzentration von 5 g/l bis zu seiner Sättigungsgrenze enthält.

In bevorzugten Ausführungsformen weist der Elektrolyt einen pH-Wert von 5 bis 9 auf, wird ein Flächenabtrag von 0,5 bis 5 g/m² durchgeführt, und enthält der Elektrolyt mindestens ein wasserlösliches Salz in einer Konzentration von 10 bis 250 g/I. Die Verfahrensbedingungen werden zweckmäßig so gewählt, daß die elektrochemische Modifizierung mit Gleichstrom einer Stromdichte von 3 bis 100 A/dm², insbesondere von 10 bis 80 A/dm², bei einer Temperatur von 15 bis 90 °C, insbesondere von 20 bis 40 °C, und während 5 bis 90 sec, insbesondere 10 bis 60 sec, durchgeführt wird ; die entsprechende Spannung liegt bei 5 bis 60 V, insbesondere bei 10 bis 40 V. Abtragswerte zwischen 0,1 und 0,5 g/m² können bereits zu gewissen Oberflächenverbesserungen führen, sind aber im allgemeinen noch zu wenig wirksam. Abtragswerte über 5 g/m² können unter Umständen bereits zu hoch sein, dies gilt insbesondere dann, wenn die vorherige Aufrauhung eher flach, d. h. mit relativ geringen Rauhtiefen, ausgeführt wurde. Das Verfahren kann diskontinuierlich durchgeführt werden, bevorzugt wird es jedoch in einer modernen Bandanlage kontinuierlich betrieben.

Für den wäßrigen Elektrolyten im erfindungsgemäßen kathodischen Modifizierungsverfahren sind prinzipiell alle wasserlöslichen Salze geeignet, die die Leitfähigkeit von Wasser ausreichend erhöhen und deren Kationen unter den angewandten Bedingungen nicht mit dem als Kathode geschalteten Aluminium so in Wechselwirkung treten, daß sich die Redoxprodukte dort abscheiden. Zur Einstellung einer praxisgerechten Leitfähigkeit werden bevorzugt Alkali-, Erdalkali- oder Aluminiumsalze von Halogenwasserstoffsäuren, sowie der Sauerstoffsäuren von Halogenen, Kohlenstoff, Bor, Stickstoff, Phosphor und Schwefel oder der fluorhaltigen Säuren von Bor, Silicium, Phosphor und Schwefel allein oder in Kombination miteinander verwendet. Dazu gehören insbesondere die Na-, K- oder Mg-Salze der Chlorwasserstoffsäure, Chlorsäure, Salpetersäure, Schwefelsäure, Phosphorsäure, Fluoroborsäure oder Fluorokieselsäure, besonders bevorzugt die Chloride oder Nitrate. Als Elektrolyt werden vorzugsweise die wäßrigen Lösungen der oben angeführten Salze ohne irgendwelche Zusätze von Säuren bzw. Basen eingesetzt. Dabei ist allerdings darauf zu achten, daß beim Einsatz von Salzen, deren wäßrige Lösungen im pH-Wert stark vom Neutralpunkt abweichen, möglichst mit einer Säure, die das entsprechende Anion bzw. mit einer Base, die das entsprechende Kation enthält, der pH-Wert des Elektrolyten auf einen Wert um den Neutralpunkt (siehe die oben angegebenen pH-Wert-Bereiche) eingestellt wird.

Aus produktionstechnischen, ökonomischen und ökologischen Gesichtspunkten werden im Elektrolyten bevorzugt solche Salze verwendet, die in niedriger Konzentration eine gute Leitfähigkeit bewirken, und deren wäßrige Lösungen bereits einen pH-Wert in der Nähe des Neutralpunkts besitzen.

Es kann angenommen werden, daß durch das erfindungsgemäße Verfahren die Porenwände der durch die vorherige elektrochemische Aufrauhung entstandenen Poren (Zellen) teilweise abgetragen werden und sich am Boden der Zellen Mikroporen bilden ; durch diese Beeinflussung der Topographie dürfte eine weniger zerklüftete Oberfläche entstehen. Die Struktur der Oberfläche ist deutlich von einer solchen zu unterscheiden, die durch einstufige Aufrauhung in einem wäßrigen Elektrolyten erzeugt wir, der einen pH-Wert im Neutralbereich aufweist. Der Vorgang der kathodischen Modifizierung von bereits elektrochemisch aufgerauhten Aluminiumoberflächen wird möglicherweise in erster Linie von den elektrischen Bedingungen (Stromdichte bzw. Spannung) in Verbindung mit der Behandlungsdauer (geflossene Ladungsmenge) bestimmt. Alle anderen einstellbaren Verfarensparameter wie Temperatur, Art des Salzes oder Elektrolytkonzentration wirken sich unter dieser Voraussetzung über die Beeinflussung der elektrischen Leitfähigkeit nur indirekt aus.

Das erfindungsgemäße kathodische Modifizierungsverfahren von bereits elektrochemisch aufgerauhten Aluminiumoberflächen führt im Vergleich mit anderen bisher bekanntgewordenen Verfahren zur Herstellung von Trägermaterialien für lithographische Druckplatten zu folgenden Vorteilen :
Die hellere Trägeroberfläche führt nach dem Entwickeln zu einem verbesserten Kontrast zwischen Bild- und Nichtbildbereichen.

Die vergleichmäßigte Aufrauhstruktur ohne größere Vertiefungen bewirkt eine exaktere Steuerung der Belichtung und eine verbesserte Auflösung der strahlungsempfindlichen Schicht auf den Druckplatten.

Die weniger tiefe Oberflächensauhigkeit führt zu einem geringeren Feuchtvasserbedarf beim Drucken und zu erhöhter Abriebfestigkeit der Oberfläche.

Durch die möglichst weitgehende Neutralität (bezogen auf seinen pH-Wert) des Elektrolyten ist der unkontrollierbare, rein chemische Angriff auf das Aluminium vermutlich vernachlässigbar klein, so daß der modifizierende Abtrag in weiten Temperaturbereichen im wesentlichen über die elektrischen Parameter und die Behandlungszeit gesteuert werden kann. Dadurch eröffnet sich die Möglichkeit, Trägermaterialien für verschiedene Anwendungsbereiche gezielt und ohne großen Aufwand zu modifizieren.

Da das im wäßrigen Elektrolyten eingesetzte Salz im wesentlichen nur zur Leitfähigkeitserhöhung des Wassers benötigt und während der Behandlung nicht verbraucht wird, kann das Bad sehr lange Zeit ohne irgendwelche Zudosierungen oder Reinigungsoperationen verwendet werden, d. h. es hat eine lange Standzeit.

Als Metallbasis für das band-, folien- oder plattenförmige Material wird Aluminium oder eine seiner Legierungen verwendet. Darunter sind bevorzugt (auch in den nachfolgenden Beispielen verwendet) :
« Reinaluminium » (DIN-Werkstoff Nr. 3.0255), d. h. bestehend aus > 99,5 % Al und den folgenden zulässigen Beimengungen von (maximale Summe von 0,5 %) 0,3 % Si, 0,4 % Fe, 0,03 % Ti, 0,02 % Cu, 0,07 % Zn und 0,03 % sonstigem, oder
« AI-Legierung 3003 »(vergleichbar mit DIN-Werkstoff Nr. 3.0515), d. h. bestehend aus > 98,5 % Al, den Legierungsbeständteilen 0 bis 0,3 % Mg und 0,8 bis 1,5 % Mn und den folgenden zulässigen Beimengungen von 0,5 % Si, 0,5 % Fe, 0,2 % Ti, 0,2 % Zn, 0,1 % Cu und 0,15 % sonstigem zu verstehen.

Nach einer oftmals angewandten Reinigung in einer der handelsüblichen « Aluminiumbeizen wird das Trägermaterial elektrochemisch aufgerauht, wobei neben den üblichen Verfahren mit Weckselstrom in einem wäßrigen HC1 und/oder HN0₃ enthaltenden Elektrolyten auch noch die folgenden möglich sind :
die Aufrauhung von Aluminium in verdünnter, wäßriger HCI-Lösung unter Zusatz von weiteren Säuren wie Chromsäure oder Phosphorsäure nach der DE-AS 23 27 764 (= US-PS 3 887 447) oder von Korrosionsinhibitoren wie Aminen, Aldehyden, Amiden, Harnstoff oder nichtionischen Tensiden nach der D E-AS-2218 471,
die Aufrauhung von Aluminium in verdünnter, wäßriger HC1- oder HN0₃-Lösung mit speziellen Stromformen, wie einem Wechselstrom mit größerer Anoden- als Kathoden-amplitude der Stromstärke nach der DE-AS-26 50 762 (= US-PS 4087341),
die Aufrauhung von Aluminium in verdünnter, wäßriger HC1- oder HN0₃-Lösung unter Zusatz von Borsäure oder Boraten nach der DE-AS 21 49899,
die Aufrauhung von Aluminium in einer neutralen, wäßrigen Salzlösung mit Wechselstrom oder anodisch geschaltet mit einer verhältnismäßig hohen Salzkonzentration nach der DE-OS 25 37 724, oder
die Aufrauhung von Aluminium in einer sauren, wäßrigen Aluminiumsalzlösung mit Wechselstrom oder anodisch geschaltet mit einer verhältnismäßig hohen Salzkonzentration nach der DE-OS 25 37 725.
Im allgemeinen liegen die Verfahrensparameter in der Aufrauhstufe, insbesondere bei kontinuierlicher Verfahrensführung, in folgenden Bereichen : die Temperatur des Elektrolyten zwischen 20 und 60 °C, die Wirkstoff-(Säure-, Salz-)Konzentration zwischen 5 und 100 g/I (bei Salzen auch höher), die Stromdichte zwischen 15 und 130 Aldm², die Verweilzeit zwischen 10 und 100 sec und die Elektrolytströmungsgeschwindigkeit an der Oberfläche des zu behandelnden Werkstücks zwischen 5 und 100 cm/sec ; als Stromart wird meistens Wechselstrom eingesetzt, es sind jedoch auch modifizierte Stromarten wie Wechselstrom mit unterschiedlichen Amplituden der Stromstärke für den Anoden- und Kathodenstrom möglich.

Die mittlere Rauhtiefe R_{z} der aufgerauhten Oberfläche liegt dabei im Bereich von etwa 1 bis 15 µm, insbesondere im Bereich von 3 bis 8 µm.

Die Rauhtiefe wird nach DIN 4768 in der Fassung vom Oktober 1970 ermittelt, die Rauhtiefe R_{z} ist dann das arithmetische Mittel aus den Einzelrauhtiefen fünf aneinandergrenzender Einzelmeßstrecken. Die Einzelrauhtiefe ist definiert als der Abstand zweier Parallelen zur mittleren Linie, die innerhalb der Einzelmeßstrecken das Rauhheitsprofil am höchsten bzw. am tiefsten Punkt berühren. Die Einzelmeßstrecke ist der fünfte Teil der senkrecht auf die mittlere Linie projizierten Länge des unmittelbar zur Auswertung benutzten Teils des Rauhheitsprofils. Die mittlere Linie ist die Linie parallel zur allgemeinen Richtung des Rauhheitsprofils von der Form des geometrisch-idealen Profils, die das Rauhheitsprofil so teilt, daß die Summe der werkstofferfüllten Flächen über ihr und der werkstoffreien Flächen unter ihr gleich sind.

Nach der erfindungsgemäß abtragenden kathodischen Modifizierungsstufe, die sich an eines der elektrochemischen Aufrauhverfahren des Standes der Technik anschließt, wird in einer weiteren, bevorzugt anzuwendenden Verfahrensstufe das Material anodisch oxidiert, um beispielsweise den Abrieb und die Haftungseigenschaften der Oberfläche des Trägermaterials zu verbessern. Zur anodischen Oxidation können die üblichen Elektrolyte wie H₂SO₄, H₃P0₄, H₂C₂O₄, Amidosulfonsäure, Sulfobernsteinsäure, Sulfosalicylsäure oder deren Mischungen eingesetzt werden. Es wird beispielsweise auf folgende Standardmethoden für den Einsatz von H₂S0₄ enthaltenden wäßrigen Elektrolyten für die anodische Oxidation von Aluminium hingewiesen (siehe dazu z. B. M. Schenk, Werkstoff Aluminium und seine anodische Oxydation, Francke Verlag - Bern, 1948, Seite 760 ; Praktische Galvanotechnik, Eugen G. Leuze Verlag - Saulgau, 1970, Seite 395 ff und Seiten 518/519 ; W. Hübner und C.T. Speiser, Die Praxis der anodischen Oxidation des Aluminiums, Aluminium Verlag - Düsseldorf, 1977, 3. Auflage, Seiten 137 ff) :
Das Gleichstrom-Schwefelsäure-Verfahren, bei dem in einem wäßrigen Elektrolyten aus üblicherweise ca. 230 g H₂S0₄ pro 1 I Lösung bei 10° 22 °C und einer Stromdichte von 0, 5 bis 2, 5 A/dm² während 10 bis 60 min anodisch oxidiert wird. Die Schwefelsäurekonzeptration in der wäßrigen Elektrolytlösung kann dabei auch bis auf 8 bis 10 Gew.-% H₂S0₄ (ca. 100 g H₂S0₄/1) verringert oder auch auf 30 Gew.-% (365 g H₂S0₄/1) und mehr erhöht werden.

Die « Hartanodisierung" wird mit einem wäßrigen, H₂S0₄ enthaltenden Elektrolyten einer Konzentration von 166 g H₂SO₄/l (oder ca. 230 g H₂S0₄/1) bei einer Betriebstemperatur von 0° bis 5 °C, bei einer Stromdichte von 2 bis 3 AIdm², einer steigenden Spannung von etwa 25 bis 30 V zu Beginn und etwa 40 bis 100 V gegen Ende der Behandlung und während 30 bis 200 min durchgeführt.

Neben den im vorhergehenden Absatz bereits genannten Verfahren zur anodischen Oxidation von Druckplatten-Trägermaterialien können beispielsweise noch die folgenden Verfahren zum Einsatz kommen : die anodische Oxidation von Aluminium in einem wäßrigen H₂S0₄ enthaltenden Elektrolyten, dessen Al³⁺-lonengehalt auf Werte von mehr als 12 g/1 eingestellt wird [nach der DE-OS 28 11 396 (US-PS-4 211 619)], in einem wäßrigen, H₂S0₄ und H₂PO₄ enthaltenden Elektrolyten [nach der DE-OS-27 07 810 (= US-PS-4 049 504] oder in einem wäßrigen, H₂SO₄, H₃PO₄ und Al³⁺-lonen enthaltenden Elektrolyten [nach der DE-OS-28 36 803 (= US-PS-4 229 266)]. Zur anodischen Oxidation wird bevorzugt Gleichstrom verwendet, es kann jedoch auch Wechselstrom oder eine Kombination dieser Stromarten (z. B. Gleichstrom mit überlagertem Wechselstrom) eingesetzt werden. Die Schichtgewichte an Aluminiumoxid bewegen sich im Bereich von 1 bis 10 g/m², entsprechend einer Schichtdicke von etwa 0,3 bis 3,0 µm.

Der Variante des erfindungsgemäßen Verfahrens mit der Stufe einer anodischen Oxidation des Druckplatten-Trägermaterials aus Aluminium können auch eine oder mehrere Nachbehandlungsstufen nachgestellt werden. Dabei wird unter Nachbehandeln insbesondere eine hydrophilierende chemische oder elektrochemische Behandlung der Aluminiumoxidschicht verstanden, beispielsweise eine Tauchbehandlung des Materials in einer wäßrigen Polyvinylphosphonsäure-Lösung nach der DE-PS-16 21 478 (= GB-PS-1 230447), eine Tauchbehandlung in einer wäßrigen Alkalisilikat-Lösung nach der DE-AS-1471 707 (= US-PS-3 181 461) oder eine elektrochemische Behandlung (Anodisierung) in einer wäßrigen Alkalisilikat-Lösung nach der DE-OS-2532769 (= US-PS-3 902 976). Diese Nachbehandlungsstufen dienen insbesondere dazu, die bereits für viele Anwendungsgebiete ausreichende Hydrophilie der Aluminiumoxidschicht noch zusätzlich zu steigern, wobei die übrigen bekannten Eigenschaften dieser Schicht mindestens erhalten bleiben.

Eine weitere Lösung der gestellten Aufgabe ist die Verwendung des erfindungsgemäß elektrochemisch aufgerauhten, kathodisch modifizierten und gegebenenfalls anodisch oxidierten und noch hydrophilierend nachbehandelten Materials bei der Herstellung von eine strahlungsempfindliche Schicht tragenden Druckplatten. Dabei wird entweder beim Hersteller von vorsensibilisierten Druckplatten oder beim Beschichten eines Trägermaterials beim Verbraucher das Trägermaterial mit einer der folgenden strahlungsempfindlichen Massen beschichtet:
Als strahlungsempfindliche Schichten sind grundsätzlich alle Schichten geeignet, die nach dem Bestrahlen (Belichten), gegebenenfalls mit einer nachfolgenden Entwicklung und/oder Fixierung eine bildmäßige Fläche liefern, von der gedruckt werden kann.

Neben den auf vielen Gebieten verwendeten Silberhalogenide enthaltenden Schichten sind auch verschiedene andere bekannt, wie sie z. B. in « Light-Sensitive Systems »von Jaromir Kosar, John Wiley & Sons Verlag, New York 1965 beschrieben werden : die Chromate und Dichromate enthaltenden Kolloidschichten (Kosar, Kapitel 2) ; die ungesättigte Verbindungen enthaltenden Schichten, in denen diese Verbindungen beim Belichten isomerisiert, umgelagert, cyclisiert oder vernetzt werden (Kosar, Kapitel 4) ; die photopolymerisierbare Verbindungen enthaltenden Schichten, in denen Monomere oder Präpolymere gegebenenfalls mittels eines Initiators beim Belichten polymerisieren (Kosar, Kapitel 5) ; und die o-Diazochinone wie Naphthochinondiazide, p-Diazochinone oder Diazoniumsalz-Kondensate enthaltenden Schichten (Kosar, Kapitel 7). Zu den geeigneten Schichten zählen auch die elektrophotographischen Schichten, d. h. solche die einen anorganischen oder organischen Photoleiter enthalten. Außer den lichtempfindlichen Substanzen können diese Schichten selbstverständlich noch andere Bestandteile wie z. B. Harze, Farbstoffe oder Weichmacher enthalten. Insbesondere können die folgenden lichtempfindlichen Massen oder Verbindungen bei der Beschichtung der nach dem erfindungsgemäßen Verfahren hergestellten Trägermaterialien eingesetzt werden :
Positiv-arbeitende o-Chinondiazid-, bevorzugt o-Naphthochinondiazid-Verbindungen, die beispielsweise in den DE-PSen-854 890, 865 109, 879 203, 894 959, 938 233, 1 109 521, 1 144 705, 1 118 606, 1 120 273 und 1 124 817 beschrieben werden.

Negativ-arbeitende Kondensationsprodukte aus aromatischen Diazoniumsalzen und Verbindungen mit aktiven Carbonylgruppen, bevorzugt Kondensationsprodukte aus Diphenylamindiazoniumsalzen und Formaldehyd, die beispielsweise in den DE-PSen-596 731, 1 138 399, 1 138 400, 1 138 401, 1 142 871, 1 154 123, den US-PSen-2 679 498 und 3 050 502 und der GB-PS-712 606 beschrieben werden.

Negativ-arbeitende Mischkondensationsprodukte aromatischer Diazoniumverbindungen, beispielsweise nach der DE-OS-20 24 244.

Positiv-arbeitende Schichten nach der DE-OS-26 10 842, der DE-PS-27 18 254 oder der DE-OS-29 28 636, die eine bei Bestrahlung Säure abspaltende Verbindung, eine monomere oder polymere Verbindung, die mindestens eine durch Säure abspaltbare C-O-C-Gruppe aufweist (z. B. eine Orthocarbonsäureestergruppe oder eine Carbonsäureamidacetalgruppe) und gegebenenfalls ein Bindemittel enthalten.

Negativ-arbeitende Schichten aus photopolymerisierbaren Monomeren, Photoinitiatoren, Bindemitteln und gegebenenfalls weiteren Zusätzen. Als Monomere werden dabei beispielsweise Acryl- und Methacrylsäureester oder Umsetzungsprodukte von Diisocyanaten mit Partialestern mehrwertiger Alkohole eingesetzt, wie es beispielsweise in den US-PSen-2 760 863 und 3 060 023 und den DE-OSen-20 64 079 und 23 61 041 beschrieben wird.

Negativ-arbeitende Schichten gemäß der DE-OS-30 36 077, die als lichtempfindliche Verbindung ein Diazoniumsalz-Polykondensationsprodukt oder eine organische Azidoverbindung und als Bindemittel ein hochmolekulares Polymeres mit seitenständigen Alkenylsulfonyl- oder Cycloalkenylsulfonylurethan-Gruppen enthalten.

Es können auch photohalbleitende Schichten, wie sie z. B. in den DE-PSen-11 17 391, 15 22 497, 1572312, 2322046 und 2322047 beschrieben werden, auf die erfindungsgemäß hergestellten Trägermaterialien aufgebracht werden, wodurch hochlichtempfindliche, elektrophotographisch-arbeitende Druckplatten entstehen.

Prozentangaben in den folgenden Beispielen sind auf das Gewicht bezogen, Gew.-Teile stehen zu Vol.-Teilen im gleichen Verhältnis wie kg zu I. Bei der Beurteilung der nach dem erfindungsgemäßen Verfahren hergestellten Trägermaterialien werden die folgenden Standardmethoden herangezogen :

### Bestimmung des Feuchtwasserverbrauchs

Die Antragsmenge des Feuchtwassers wird durch eine Anzeigevorrichtung in einem Feuchtwerk der Firma Dahlgren bestimmt. Sie ist kein absolutes Maß für den Feuchtwasserverbrauch, es können aber die Angaben dieser Vorrichtung in Skalenteilen von verschiedenen Druckdurchgängen miteinander verglichen werden (relative Maße).

### Bestimmung der Abriebfestigkeit

Zur Definition des Abriebverhaltens werden die aus nach dem erfindungsgemäßen Verfahren kathodisch modifizierten Trägermaterialien hergestellten Druckformen in einer Druckmaschine neben aus entsprechend aufgerauhten und anodisierten Trägermaterialien ohne diese Modifizierungsstufe hergestellten Druckformen gedruckt. In bestimmten Abständen werden dann beide Platten bezüglich Haftung der Schicht und glänzender Stellen (Anzeichen für Abrieb) in den Nichtbildbereichen verglichen.

### Bestimmung des Abtrags

Der Abtrag, der durch die kathodische Modifizierung am Aluminiumträger eintritt, wird gravimetrisch bestimmt. Dazu werden elektrochemisch aufgerauhte Aluminiumbleche in Format 100 x 100 mm vor der kathodischen Behandlung gewogen. Nach der erfindungsgemäßen Behandlung sowie Spülen und Trocknen der Proben wird durch Rückwiegen der Abtrag bestimmt.

### Beispiel 1 und Vergleichsbeispiel 1

Eine 0,3 mm dicke walzblanke Aluminiumfolie wird mit einer wäßrigen Lösung eines Gehalts an NaOH und AI³⁺⁻lonen (als Natrium-Aluminat eingesetzt) bei etwa 80 °C während 8 sec entfettet und vorgebeizt. Nach einer sauren Zwischenwaschung (Dekapierung) wird die Oberfläche der Aluminiumfolie in einer wäßrigen Lösung eines Gehalts an Al(NO₃)₃ · 9 H₂O und HNO₃ bei einer Temperatur von 40 bis 45 °C unter Wechselstromeinwirkung einer Stromdichte von 45 A/dm² unter starker Badumwälzung bis zu einer Rauhtiefe R_{z} von etwa 7 µm aufgerauht. Nach Zwischenschalten einer Wäsche mit Wasser wird die Alumiumfolie als Kathode geschaltet in einem wäßrigen Elektrolyten mit einem Gehalt von 50 g/l an NaNO₃ und einem pH-Wert von 6,8 während 30 sec mit Gleichstrom einer Stromdichte von 29 A/dm² und einer Spannung von 25 V bei einer Temperatur von 30 °C behandelt; dabei wird ein Abtrag von 2,28 g/m² von der Oberfläche erzielt. Nach einer weiteren Zwischenwaschung wird die Aluminiumfolie in einem wäßrigen Anodisierbad eines Gehalts an H₂SO₄ und Al³⁺-lonen [als Al₂(SO₄)₃ eingesetzt] bei 40 °C durch Gleichstromeinwirkung einer Stromdichte von 14 A/dm² während 25 sec anodisch oxidiert. Die Folie wird abschließend mit Wasser gewaschen und getrocknet.

Zur Herstellung einer vorsensibilisierten Druckplatte aus diesem erfindungsgemäß modifizierten Material wird eine positiv-arbeitende strahlungsempfindliche Beschichtung mit folgenden Bestandteilen verwendet :
6,00 Gew.-Teile Kresol-Formaldehyd-Novolak (mit Erweichungsbereich 105 bis 120 °C nach DIN 53181),
1,10 Gew.-Teile des 4-(2-Phenyl-prop-2-yl)-phenylesters der Naphtochinon-(1,2)-diazid-(2)-sulfonsäure-(4),
0,81 Gew.-Teile Polyvinylbutyral,
0,75 Gew.-Teile Naphthochinon-(1,2)-diazid-(2)-sulfochlorid-(4),
0,08 Gew.-Teile Kristallviolett,
91,36 Gew.-Teile Lösemittelgemisch aus 4 Vol.-Teilen Ethylenglykolmonomethylether, 5 Vol.-Teilen Tetrahydrofuran und 1 Vol.-Teil Essigsäurebutylester.

Da auf dem anodisch oxidierten Träger aufgebrachte Gewicht der strahlungsempfindlichen Schicht beträgt etwa 3 g/m². Die Platte wird unter einer Vorlage mit einer 5 kW Metallhalogenid-Lampe belichtet und mit folgender Lösung entwickelt :
5,3 Gew.-Teile Natriummetasilikat . 9 H₂0
3,4 Gew.-Teile Trinatriumphosphat · 12 H₂O
0,3 Gew.-Teile Natriumdihydrogenphosphat (wasserfrei)
91,0 Gew.-Teile Wasser.

Von der so hergestellten Druckform lassen sich mehr als 200 000 Drucke von guter Qualität herstellen. Das Druckverhalten ist sehr gut. Auch bei sparsamer Feuchtwasserzuführung neigt die Platte nicht zur Farbannahme in den Nichtbildstellen (« Tonen »). Die Druckform verbraucht etwa 10 bis 15 % weniger Feuchtwasser als eine Vergleichsdruckform (V1), deren Trägermaterial zwischen dem Aufrauhen und der anodische Oxidation nicht kathodisch abtragend behandelt wird, aber sonst gleichwertig aufgebaut ist. Während bei beiden Druckformen die Reproduktionsschicht noch gut erhalten ist, zeigt die Folie des Vergleichsbeispiels nach etwa 150000 bis 170000 Drucken glänzende Flächen in den Nichtbildbereichen, was auf mechanischen Abrieb hinweist. Demgegenüber zeigt die erfindungsgemäß hergestellte Platte auch nach 200 000 Drucken noch keine Anzeichen von Verschleiß des Trägermaterials.

### Beispiel 2 und Vergleichsbeispiel V2

Eine 0,3 mm dicke walzblanke Aluminiumfolie wird nach den Angaben des Beispiels 1 vorgebeizt und in einer wäßrigen Lösung eines Gehalts an HNO₃/Al³⁺-lonen bei einer Stromdichte von 30 A/dm² und einer Temperatur von 40 bis 45 °C bis zu einer Rauhtiefe R_{z} von etwa 4,5 µm aufgerauht. Die kathodische Behandlung des aufgerauhten Aluminiumsubstrats erfolgt in einem wäßrigen Elektrolyten mit einem Gehalt von 50 g/I an NaC1 mit einer Stromdichte von 21 A/dm² und einer Spannung von 15 V bei einer Temperatur von 30 °C. Nach einer Behandlungszeit von 20 sec wird ein Abtrag von 1,05 g/m² erzielt. Nach einer Dekapierung wird die Aluminiumoberfläche wie im Beispiel 1 angegeben anodisch oxidiert und anschließend bei 60 °C mit einer 0,2 %igen wäßrigen Lösung von Polyvinylphosphonsäure (Molekulargewicht etwa 100 000) hydrophilierend behandelt, mit Wasser gespült und getrocknet. Zur Herstellung einer vorsensibilisierten Druckplatte wird das derart vorbereitete Aluminiumblech mit folgender negativ-arbeitenden strahlungsempfindlichen Schicht versehen :
0,70 Gew.-Teile des Polykondensationsproduktes aus 1 Mol 3-Methoxydiphenylamin-4-diazo- niumsulfat und 1 Mol 4,4'-Bis-methoxymethyl-diphenylether, ausgefällt als Mesitylensulfonat,
3,40 Gew.-Teile H₃P0₄ (85 %ig)
3,00 Gew.-Teile eines modifizierten Epoxidharzes, erhalten durch Umsetzen von 50 Gew.-Teilen eines Epoxidharzes mit einem Molgewicht unterhalb 1 000 und 12,8 Gew.-Teilen Benzoesäure in Ethylenglykolmonomethylether in Gegenwart von Benzyltrimethylammoniumhydroxid,
0,44 Gew.-Teile feingemahlenes Heliogenblau G (C.I. 74 100),
62,00 Vol.-Teile Ethylenglykolmonomethylether,
30,60 Vol.-Teile Tetrahydrofuran und
8,00 Vol.-Teile Essigsäurebutylester.

Nach dem Belichten durch eine Vorlage wird mit einer Lösung von
2,80 Gew.-Teilen Na₂SO₄ · 10 H₂O,
2,80 Gew.-Teilen MgS0₄ . 7 H₂0,
0,90 Gew.-Teilen H₃P0₄ (85 %ig),
0,08 Gew.-Teilen H₃P0₃,
1,60 Gew.-Teilen nichtionischem Tensid,
10,00 Gew.-Teilen Benzylalkohol,
20,00 Gew.-Teilen n-Propanol und
60,00 Gew.-Teilen Wasser

entwickelt.

Die derart hergestellte Druckform liefert in einer Bogenoffsetdruckmaschine mehr als 150000 Drucke von guter Qualität. Im Vergleich zu einer gleichartig hergestellten Druckform ohne die erfindungsgemäße, kathodisch abtragende Zwischenbehandlung (V2) verbraucht die nach diesem Beispiel hergestellte Druckform etwa 20 % weniger Feuchtwasser und zeigt auch nach 150 000 Drucken keinerlei Spuren einer mechanischen Beschädigung der Trägeroberfläche in den Nichtbildbereichen.

### Beispiel und Vergleichsbeispiel V3

Eine 0,3 mm dicke walzblancke Aluminiumfolie wird mit einer wäßrigen Lösung eines Gehalts an NaOH bei einer Temperatur von etwa 80 °C während 10 sec entfettet und gereinigt. Nach Spülung mit Wasser wird sauer dekapiert und nach den Angaben des Beispiels 1 elektrochemisch bis zu einer Rauhtiefe R_{z} von etwa 3 µm aufgerauht. Anschließend erfolgt eine kathodische Behandlung der Oberfläche in einem wäßrigen Elektrolyten eines Gehalts von 50 g/I an NaC10₃. Bei einer Gleichspannung von 25 V und einer Stromdichte von 15 Aldm² werden in 20 sec etwa 0,9 g/m² der Aluminiumoberfläche abgetraten. Dadurch entsteht eine Oberfläche von sehr gleichmäßiger Aufrauhstruktur. Größere, von der elektrochemischen Aufrauhstufe herrührende Vertiefungen verschwinden durch die erfindungsgemäße kathodische Behandlung fast völlig. Die gewaschene, sauer dekapierte und nachgewaschene Folie erhält eine wie in Beispiel 2 beschriebene anodisch in Schwefelsäure erzeugte Oxidschicht und wird mit einer wäßrigen Polyvinylphosphonsäure-Lösung nachbehandelt, die strahlungsempfindliche Beschichtung erfolgt wie im Beispiel 1 angegeben. Im Vergleich zu einer unter gleichen Bedingungen elektrochemisch aufgerauhten und anodisch oxidierten Platte ohne die erfindungsgemäße Zwischenbehandlung (V3) benötigt die nach diesem Beispiel hergestellte Druckform etwa 7 % weniger Feuchtwasser zur Verhinderung einer Farbannahme der Nichtbildstellen (Tonen) beim Drucken.

### Beispiel 4

Ein gemäß den Angaben des Beispiels 2 behandeltes Trägermaterial wird zur Herstellung einer elektrofotografisch arbeitenden Offsetdruckplatte mit folgender strahlungsempfindlichen Lösung beschichtet :
10,00 Gew.-Teile 2,5-Bis(4'-diathylaminophenyl)-1,3,4-oxdiazol,
10,00 Gew.-Teile eines Mischpolymerisates aus Styrol und Maleinsäureanhydrid mit einem Erweichungspunkt von etwa 210 °C,
0,02 Gew.-Teile Rhodamin FB (C.I. 45 170),
300,00 Gew,-Teile Ethylenglykolmonomethylether.

Die Schicht wird im Dunkeln mittels einer Corona auf etwa 400 V negativ aufgeladen, in einer Reprokamera bildmäßig belichtet und anschließend mit einem elektrofotografischen Suspensionsentwickler entwickelt (betonert), der durch Dispergieren von 3,0 Gew.-Teilen Magnesiumsulfat in einer Lösung von 7,5 Gew.-Teilen Pentaerythritharzester in 1 200 Vol.-Teilen eines lsoparaffingemisches mit einem Siedebereich von 185 bis 210 °C hergestellt wird. Nach Entfernen der überschüssigen Entwicklerflüssigkeit wird der Entwickler fixiert und die Platte während 60 sec in eine Lösung aus
35 Gew.-Teilen Natriummetasilikat . 9 H₂0,
140 Gew.-Teilen Glycerin,
560 Gew.-Teilen Ethylenglykol und
140 Gew.-Teilen Ethanol

getaucht. Die Platte wird dann mit einem kräftigen Wasserstrahl abgespült, wobei die nicht mit Toner bedeckten Stellen der Photoleiterschicht entfernt werden. Die Platte ist dann druckfertig.

### Beispiele 5 bis 45

In den Beispielen sind die Abtragswerte, die durch die erfindungsgemäße kathodische Modifizierung in verschiedenen wäßrigen Elektrolyten und unter verschiedenen Bedingungen erhalten werden, tabellarisch zusammengefaßt. Als Ausgangsmaterial dient ein entsprechend den Angaben des Beispiels 1 elektrochemisch aufgerauhtes Aluminiumblech.

## Patentansprüche

1. Verfahren zur elektrochemischen Modifizierung mindestens einer Oberfläche von elektrochemisch aufgerauhten Druckplatten-Trägermaterialien auf der Basis von Aluminium oder seinen Legierungen in einem wäßrigen Elektrolyten unter Schaltung des aufgerauhten Materials als Kathode, dadurch gekennzeichnet, daß als elektrochemische Modifizierung ein Flächenabtrag von 0,1 bis 10 g/m² in einem wäßrigen Elektrolyten eines pH-Werts von 3 bis 9 durchgeführt wird, der mindestens ein wasserlösliches Salz in einer Konzentration von 5 g/1 bis zu seiner Sättigungsgrenze enthält.

2. Verfahren nach Anspruch 1, dadurch gekennzeichnet, daß der Elektrolyt einen pH-Wert von 5 bis 9 aufweist.

3. Verfahren nach Anspruch 1 oder 2, dadurch gekennzeichnet, daß ein Flächenabtrag von 0,5 bis 5 g/m² durchgeführt wird.

4. Verfahren nach einem der Ansprüche 1 bis 3, dadurch gekennzeichnet, daß der wäßrige Elektrolyt mindestens ein wasserlösliches Salz in einer Konzentration von 10 bis 250 g/l enthält.

5. Verfahren nach einem der Ansprüche 1 bis 4, dadurch gekennzeichnet, daß die elektrochemische Modifizierung mit Gleichstrom einer Stromdichte von 3 bis 100 A/dm², bei einer Temperatur von 15 bis 90 °C und während 5 bis 90 sec durchgeführt wird.

6. Verfahren nach einem der Ansprüche 1 bis 5, dadurch gekennzeichnet, daß die elektrochemische Modifizierung mit Gleichstrom einer Stromdichte von 10 bis 80 A/dm², bei einer Temperatur von 20 bis 40 °C und während 10 bis 60 sec durchgeführt wird.

7. Verfahren nach einem der Ansprüche 1 bis 6, dadurch gekennzeichnet, daß der Elektrolyt als wasserlösliches Salz mindestens ein Alkali-, Erdalkali- oder Aluminiumsalz der Halogenwasserstoffsäuren, der Sauerstoffsäuren von Halogenen, Kohlenstoff, Bor, Stickstoff, Phosphor oder Schwefel oder der fluorhaltigen Säuren von Bor, Phosphor, Silicium oder Schwefel enthält.

8. Verfahren nach einem der Ansprüche 1 bis 7, dadurch gekennzeichnet, daß die Druckplatten-Trägermaterialien vor der elektrochemischen Modifizierung in einem wäßrigen Salzsäure und/oder Salpetersäure enthaltenden Elektrolyten mit Wechselstrom elektrochemisch aufgerauht werden.

9. Verfahren nach einem der Ansprüche 1 bis 8, dadurch gekennzeichnet, daß die Druckplatten-Trägermaterialien nach der elektrochemischen Modizifierung in einem wäßrigen Schwefelsäure und/oder Phosphorsäure enthaltenden Elektrolyten mit Gleichstrom anodisch oxidiert werden.

10. Verfahren nach Anspruch 9, dadurch gekennzeichnet, daß die anodisch oxidierten Druckplatten-Trägermaterialien hydrophilierend nachbehandelt werden.

11. Verwendung der nach einem der Ansprüche 1 bis 10 modifizierten Trägermaterialien bei der Herstellung von eine strahlungsempfindliche Schicht tragenden Offsetdruckplatten.

## Claims

1. A process for electrochemically modifying at least one surface of electrochemically roughened aluminum- or aluminum-alloy-based support materials for printing plates, in an aqueous electrolyte, in which the roughened material is made the cathode, wherein the electrochemical modification comprises an abrasive removal of material from the surface, in the order of from 0.1 to 10 g/m², in an aqueous electrolyte which has a pH value in the range from 3 to 9 and comprises at least one watersoluble salt in a concentration ranging from 5 g/I up to its saturation limit.

2. A process as claimed in claim 1, wherein the electrolyte has a pH value in the range from 5 to 9.

3. A process as claimed in claim 1 or claim 2, wherein an abrasive removal of material from the surface in the order of from 0.5 to 5 g/m² is effected.

4. A process as claimed in any of claims 1 to 3, wherein the aqueous electrolyte contains at least one watersoluble salt in a concentration ranging from 10 to 250 g/I.

5. A process as claimed in any of claims 1 to 4, wherein electrochemical modification is carried out using direct current at a current density from 3 to 100 Aldm², at a temperature from 15 to 90 °C and for a duration from 5 to 90 seconds.

6. A process as claimed in any of claims 1 to 5, wherein electrochemical modification is carried out using direct current at a current density from 10 to 80 Aldm², at a temperature from 20 to 40 °C and for a duration from 10 to 60 seconds.

7. A process as claimed in any of claims 1 to 6, wherein the electrolyte comprises as the watersoluble salt at least one alkali metal salt, alkaline earth metal salt or aluminum salt of hydrohalogenic acids, of the oxo-acids of halogens, carbon, boron, nitrogen, phosphorus or sulfur or of the fluorine- containing acids of boron, phosphorus, silicon or sulfur.

8. A process as claimed in any of claims 1 to 7, wherein the support materials for printing plates are electrochemically roughened, in an aqueous electrolyte containing hydrochloric acid and/or nitric acid, using alternating current, prior to the electrochemical modification.

9. A process as claimed in any of claims 1 to 8, wherein the support materials for printing plates are anodically oxidized, in an aqueous electrolyte containing sulfuric acid and/or phosphoric acid, using direct current, after the electrochemical modification.

10. A process as claimed in claim 9, wherein the anodically oxidized support materials for printing plates are subjected to a hydrophilizing post-treatment.

11. Use of the support materials, which have been modified according to any of claims 1 to 10, in the manufacture of offset-printing plates which carry a radiation-sensitive coating.

## Revendications

1. Procédé pour la modification électrochimique d'au moins une surface de matériaux de support en aluminium ou en ses alliages, pour plaques d'impression, grainés par voie électrochimique, dans un électrolyte aqueux en utilisant le matériau grainé comme cathode, caractérisé en ce que la modification électrochimique consiste en un enlèvement de 0,1 à 10 g/m² de la surface dans un électrolyte aqueux d'une valeur de pH de 3 à 9 qui contient au moins un sel soluble dans l'eau en une concentration de 5 g/i jusqu'à sa limite de saturation.

2. Procédé selon la revendication 1, caractérisé en ce que l'électrolyte a une valeur de pH de 5 à 9.

3. Procédé selon l'une des revendications 1 et 2, caractérisé en ce qu'on enlève de 0,5 à 5 g/m2 de la surface.

4. Procédé selon l'une quelconque des revendications 1 à 3, caractérisé en ce que l'électrolyte aqueux contient au moins un sel soluble dans l'eau en une concentration de 10 à 250 g/I.

5. Procédé selon l'une quelconque des revendications 1 à 4, caractérisé en ce que la modification électrochimique est effectuée avec un courant continu d'une densité de courant de 3 à 100 A/dm², à une température de 15 à 90 °C et pendant de 5 à 90 secondes.

6. Procédé selon l'une quelconque des revendications 1 à 5, caractérisé en ce que la modification électrochimique est effectuée avec un courant continu d'une densité de courant de 10 à 80 Ndm2, à une température de 20 à 40 °C, pendant de 10 à 60 secondes.

7. Procédé selon l'une quelconque des revendications 1 à 6, caractérisé en ce que l'élçctrolyte contient comme sel soluble dans l'eau au moins un sel alcalin, alcalino-terreux ou d'aluminium d'hydracides halogénés, d'acides oxygénés d'halogènes, de carbone, de bore, d'azote, de phosphore ou de soufre ou d'acides fluorés de bore, de phosphore, de silicium ou de soufre.

8. Procédé selon l'une quelconque des revendications 1 à 7, caractérisé en ce que les matériaux de support pour plaques d'impression sont grainés avant la modification électrochimique, dans un électrolyte aqueux contenant de l'acide chlorhydrique et/ou de l'acide nitrique, par voie électrochimique avec un courant alternatif.

9. Procédé selon l'une quelconque des revendications 1 à 8, caractérisé en ce que les matériaux de support pour plaques d'impression sont oxydés anodiquement avec un courant continu, après la modification électrochimique, dans un électrolyte aqueux contenant de l'acide sulfurique et/ou de l'acide phosphorique.

10. Procédé selon la revendication 9, caractérisé en ce que les matériaux de support pour plaques d'impression, oxydés anodiquement, sont ensuite soumis à un traitement d'hydrophilie.

11. Utilisation des matériaux de support modifiés selon l'une quelconque des revendications 1 à 10. pour la préparation de plaque d'impression offset portant une couche sensible aux radiations.
